# FASCICULE DE BREVET EUROPEEN

(11) **EP 1 419 016 B1**
(45) Date de publication et mention de la délivrance du brevet: **12.07.2006**
(21) Numéro de dépôt: 02700369.8
(22) Date de dépôt: 22.01.2002
(51) Int. Cl.: B05D 5/08

(54) **REVETEMENT ANTI-ADHESIF PRESENTANT UNE RESISTANCE AMELIOREE A LA RAYURE ET A L'ABRASION**
ANTIHAFTBESCHICHTUNG MIT VERBESSERTER KRATZ- UND ABRIEBFESTIGKEIT
NON-STICK COATING HAVING IMPROVED SCRATCH AND ABRASION RESISTANCE

(30) Priorité: 26.07.2001 FR 0110021
(43) Date de publication de la demande: 19.05.2004
(73) Titulaire: SEB S.A., 69130 Ecully (FR)
(72) Inventeur: BUFFARD, Jean-Pierre, F-73100 Aix-les-Bains (FR); GARDAZ, Claudine, F-74150 Rumilly (FR)
(74) Mandataire: Pichat, Thierry
(86) Numéro de dépôt international: PCT/FR2002/000260
(87) Numéro de publication internationale: WO 2003/009947

(56) Documents cités:
- EP-A- 0 389 966
- EP-A- 0 786 290
- WO-A-93/03919
- WO-A-99/17959
- US-A- 5 250 356
- US-A- 5 527 849
- US-A- 5 616 388

## Description

La présente invention concerne un revêtement anti-adhésif présentant une résistance améliorée à la rayure et à l'abrasion.

L'invention vise également des articles, et en particulier des ustensiles culinaires, comportant un revêtement conforme à l'invention.

Les revêtements anti-adhésifs couramment utilisés pour revêtir des articles culinaires sont réalisés à base de résine fluorocarbonée, telle que du polytétrafluoroéthylène (PTFE).

De façon classique, ces revêtements sont formés par l'application, directement sur le support, d'une première couche d'accrochage à base de résine fluorocarbonée, couramment appelée "couche primaire", cette première couche étant recouverte par une ou plusieurs couches de finition, également à base de résine fluorocarbonée.

De tels revêtements à base de PTFE sont connus pour leurs propriétés anti-adhésives mais également pour leur résistance à la fois chimique et thermique.

Cependant, ils présentent l'inconvénient d'être sensibles à la rayure et à l'abrasion, ceci créant une usure précoce de ce type de revêtements.

Pour remédier à cet inconvénient majeur et obtenir des revêtements anti-adhésifs présentant une résistance améliorée à la rayure et à l'abrasion, une première solution consiste à former une sous-couche dure ou une base dure entre le support et la couche primaire, ladite sous-couche formant une barrière empêchant que les rayures n'atteignent la surface du support.

Une sous-couche dure peut notamment être formée par un polymère, comme du polyamide-imide (PAI) et/ou de l'oxy-1,4-phénylène-oxy-1,4-phénylène-carbonyle-1,4-phénylène (PEEK), comme l'enseignent les demandes internationales WO 00/54895 et WO 00/54896 au nom de la Demanderesse.

Une base dure peut notamment être en émail, en acier inoxydable ou en alumine.

Une base dure formée d'alumine peut être déposée sur le support par pulvérisation par plasma thermique.

Dans le cas particulier d'un support en aluminium, cette base dure d'alumine peut également être formée directement à partir du support, par oxydation anodique de celui-ci. Un revêtement comprenant une telle base dure, et dont la résistance à la rayure et à l'abrasion est particulièrement satisfaisante, a été décrit par la Demanderesse dans sa demande EP 0 902 105.

Comme alternative à l'introduction d'une sous-couche dure ou d'une base dure, une deuxième solution pour renforcer les revêtements à base de PTFE, consiste à introduire des charges de renfort dans l'une des couches formant lesdits revêtements, en particulier dans la couche primaire.

Parmi les diverses charges de renfort couramment employées, on peut citer les particules inorganiques telles que des particules de mica (EP 0 389 966), de silice, de mullite (FR 2 756 875) ou des paillettes métalliques ou d'oxydes métalliques, en particulier d'aluminium (EP 0 656 831). Les dimensions moyennes des particules inorganiques indiquées par les deux documents européens sont de l'ordre de 5 à 200 microns.

Ces solutions permettant de renforcer des revêtements à base de PTFE au moyen de particules inorganiques ont été critiquées et jugées non satisfaisantes en termes de résistance à la rayure et à l'abrasion par le document EP 1 016 466.

Pour ne pas avoir à renforcer ce type de revêtements, EP 1 016 466 décrit un revêtement dont l'objectif est de dévier les forces abrasives de la surface externe du revêtement : pour cela, il comprend une couche primaire à base de résine fluorocarbonée et qui contient des particules inorganiques céramiques qui s'étendent au-delà de cette couche primaire, la couche primaire étant appliquée sur le support et recouverte par une ou deux couches supérieures à base de résine fluorocarbonée, ces couches supérieures recouvrant toutes les particules céramiques pouvant s'étendre au-delà de la couche primaire.

En effet, les particules céramiques présentes dans la couche primaire enseignée par cet art antérieur présentent des dimensions telles qu'elles déforment la surface des couches supérieures et assurent ainsi la formation de zones de déflexion à la surface externe du revêtement, ces zones de déflexion permettant alors de dévier les forces d'abrasion, renforçant ainsi la résistance à l'abrasion du revêtement.

Les dimensions moyennes des particules céramiques permettant la formation de ces zones de déflexion, telles qu'enseignées par EP 1 016 466, sont fonction de l'épaisseur totale du revêtement sec, selon la relation suivante : le rapport de cette épaisseur totale de revêtement sec sur le diamètre le plus long des dites particules céramiques est compris entre 0,8 et 2,0. Ce document précise que de telles particules ont une dimension moyenne d'au moins 14 microns (µm), avantageusement d'au moins 20 µm et préférentiellement d'au moins 25 µm.

Cet art antérieur tend à répondre certes au problème visant à réaliser un revêtement anti-adhésif qui résiste à la rayure et à l'abrasion mais de façon indirecte puisqu'il tend à protéger la surface du revêtement en déviant les forces d'abrasion, et permet donc d'éviter la perforation du revêtement lui-même.

Il présente cependant l'inconvénient majeur de lier le dimensionnement des particules céramiques à l'épaisseur du revêtement final que l'on souhaite obtenir : en effet, des particules de faible dimension ne permettent pas de conférer l'effet technique recherché, puisque n'engendrent aucun point de déflexion à la surface du revêtement ; *a contrario*, des particules de dimension trop importante peuvent perforer le revêtement et altérer ses propriétés anti-adhésives et de faible friction.

De plus, la surface externe du revêtement est alors par définition déformée par la présence des zones de déflexion qui, dans le temps, vont être érodées sous l'action des forces de frottement, ceci pouvant provoquer à terme la formation de zones dénudées, les propriétés anti-adhésives du revêtement diminuant en partie.

Le but de la présente invention est donc de proposer un revêtement qui, tout en conservant d'excellentes propriétés anti-adhésives, présente en lui-même et non pas par un effet de déflexion, une résistance améliorée à la rayure et à l'abrasion, sans déformation de sa surface externe et sans nécessairement recourir à l'insertion d'une sous-couche dure ou d'une base dure spécifique, dans l'application particulière des ustensiles culinaires.

La présente invention a ainsi pour objet un revêtement comprenant au moins une couche primaire renfermant une résine fluorocarbonée et des particules inorganiques, la couche primaire étant appliquée sur un support et recouverte par une ou plusieurs couches de finition à base de résine fluorocarbonée.

Selon l'invention, les particules inorganiques sont des particules céramiques ayant un diamètre moyen inférieur à 4 microns (µm) et sont entièrement incluses dans la couche primaire, dont la surface externe n'est donc pas déformée par leur présence.

De manière avantageuse, les particules céramiques qui répondent à l'objet de la présente invention présentent une dureté élevée qui est supérieure à environ 1500 Vickers et une résistance à la fusion remarquable, avec des points de fusion supérieurs à 2000°C.

De préférence, le diamètre moyen des particules céramiques est compris entre 0,01 et 3 µm , avantageusement entre 0,05 et 2 µm, plus avantageusement entre 0,1 et 1 µm, de préférence de l'ordre de 0,5 µm.

La Demanderesse a constaté que, malgré leurs faibles dimensions, les particules céramiques de l'invention confèrent au revêtement une résistance à la rayure et à l'abrasion nettement supérieure à celle des revêtements comportant des particules inorganiques décrites par l'art antérieur, comme le mica, la mullite, les paillettes métalliques, d'une part et/ou de dimensions supérieures, voire même très supérieures, préconisées par l'art antérieur, d'autre part.

Ce constat est d'autant plus surprenant et inattendu que les propriétés physiques et chimiques remarquables des particules céramiques selon l'invention, notamment une extrême dureté alliée à un point de fusion élevé s'expriment et ce, même pour des dimensions extrêmement petites.

En outre, et contrairement au postulat du document EP 1 016 466, cette résistance performante à la rayure et à l'abrasion est obtenue en l'absence de toute formation de zones de déflexion destinées à dévier les forces d'abrasion ; en cela, la présente invention vainc le préjugé posé par cet enseignement.

De préférence, les particules céramiques utilisées dans le cadre de la présente invention comprennent au moins un élément choisi parmi les carbures métalliques, les nitrures métalliques, les borures métalliques, les oxycarbures métalliques, les oxynitrures métalliques, les carbonitrures métalliques et les oxydes métalliques.

Rien n'interdit toutefois d'envisager l'utilisation d'un mélange comprenant deux ou plusieurs des particules céramiques mentionnées ci-dessus.

De manière préférentielle, le métal est un métal réfractaire, voire un mélange de métaux réfractaires. Dans ce dernier cas, on peut notamment citer les carbures mixtes ou les nitrures mixtes, qui sont respectivement des carbures et des nitrures comprenant au moins deux métaux réfractaires différents.

De manière préférée, les métaux réfractaires sont choisis parmi le titane (Ti), le zirconium (Zr), le hafnium (Hf), le tantale (Ta), le niobium (Nb), le tungstène (W), le molybdène (Mo), le bore (B), le béryllium (Be), le silicium (Si) et l'aluminium (Al).

Des procédés d'obtention de carbures ou de nitrures, que ces carbures ou nitrures soient mixtes ou non, d'oxycarbures, d'oxynitrures et/ou de carbonitrures de métaux réfractaires tels qu'envisagés ci-dessus ont été décrits dans les documents FR 2 609 461, EP 0 543 753 et WO 99/47454.

En effet, la mise en oeuvre de l'enseignement de FR 2 609 461 permet d'obtenir des particules céramiques homogènes, aussi bien en termes de composition chimique que de propriétés physiques, pour des dimensions granulométriques reproductibles.

En particulier, les particules céramiques décrites par EP 0 543 753 présentent une dureté particulièrement élevée, en l'espèce supérieure à 2000 Vickers associée à une densité également élevée, qui peut se situer entre 5 et 16 environ.

En outre, grâce à leur forme quasi-sphérique, les particules céramiques telles qu'enseignées par le EP 0 543 753 permettent de mieux résister à l'impact des "grosses" particules qui viendraient frapper le revêtement multicouche selon l'invention.

De manière plus préférentielle, le métal est l'un au moins des éléments choisis parmi Ti, Zr ou Hf.

Les particules céramiques TiC, ZrC, HfC, TiN, ZrN ou HfN conjuguent à la fois les caractéristiques de dureté et de point de fusion élevés rappelées ci-dessus avec celles des métaux, voisines notamment en termes de conductivité thermique.

Dans une version avantageuse de l'invention, la proportion pondérale de particules céramiques dans la couche primaire est, après cuisson, comprise entre 1 et 40%, avantageusement entre 3 et 25%, de préférence entre 5 et 15%.

Ces taux pondéraux relativement élevés de charges céramiques confèrent également un résultat surprenant aux revêtements de l'invention ; en effet, et contrairement à ce qui est couramment admis, à savoir que l'adjonction de charges inorganiques, dans des proportions supérieures à 15%, nuit à la cohésion de la couche les renfermant (apparition de fissures et de craquelures) et a donc pour effet de diminuer sa résistance à la rayure et ses propriétés anti-adhésives, la Demanderesse a constaté que la cohésion de la couche primaire se trouvait être renforcée.

L'invention vise également un procédé de réalisation d'un revêtement sur un support, ce procédé comprenant les étapes suivantes :
- on incorpore, de manière homogène, des particules céramiques dont le diamètre moyen est inférieur à 4 microns à une composition comprenant une résine fluorocarbonée pour former une couche primaire,
- on applique, sur le support, au moins une couche primaire renfermant les particules céramiques, la couche primaire formant une surface lisse,
- on applique, sur cette couche de primaire, la ou les couches de finition à base de résine fluorocarbonée, puis
- on fritte l'ensemble des couches à 400-420°C.

L'invention vise en particulier, les ustensiles culinaires revêtus à l'intérieur et/ou à l'extérieur par un revêtement anti-adhésif.

Le support de ces ustensiles peut être en aluminium, en acier, en acier émaillé, en acier inoxydable, en verre, en céramique.

Ce support peut ou non subir un traitement préalable, suivant que l'on souhaite avoir un support rugueux ou lisse : il peut ainsi être traité par voie chimique, par attaque acide par exemple, ou par voie mécanique, notamment par sablage.

Les couches primaires et de finition renferment une résine fluorocarbonée.

Cette résine fluorocarbonée peut être du PTFE, du perfluoroalkoxy (PFA) ou du éthylène-propylène fluoré (FEP), ou un mélange de ces composés.

Les couches primaires et de finition sont déposées sur le support, préalablement traité ou non, par pulvérisation (pistolage), par sérigraphie, par exemple conformément au procédé décrit dans le document FR 2 689 037 au nom de la Demanderesse, par tampographie ou par enduction au rouleau.

A titre d'illustration, trois exemples de réalisation de revêtements conformes à l'invention sont donnés ci-après.

### Exemple 1

Le revêtement de cet exemple 1 est constitué par une couche primaire appliquée sur le support, puis recouverte par deux couches de finition, formée d'une couche intermédiaire, elle-même recouverte par une couche de finition supérieure.

La composition de chacune des trois couches, donnée en parties en poids, figure ci-après, à titre d'exemple :

### Couche primaire

| | |
|---|---|
| . dispersion aqueuse de polyamide-imide (PAI) (de 10 à 15% d'extrait sec) | 18-35 |
| . N-méthylpyrrolidone | 0-12 |
| . émulsion d'agent d'étalement et filmogène | 4-10 |
| . dispersion de résine(s) fluorocarbonée(s) (de 50 à 60% d'extrait sec) | 15-35 |
| . silice colloïdale (à 30% d'extrait sec) | 10-16 |
| . poudre de TiC (de 0,1 à 1 µm) | 1-10 |

### Couche intermédiaire

| | |
|---|---|
| . dispersion de résine(s) fluorocarbonée(s) (de 50 à 60% d'extrait sec) | 11-89 |
| . émulsion d'agent d'étalement et filmogène | 10-20 |
| . paillettes de mica recouvertes TiO₂ | 0,1-1,6 |
| . pigments (noir de carbone) | 0,1-1,6 |

### Couche de finition supérieure

| | |
|---|---|
| . dispersion de PTFE (à 60% d'extrait sec) | 78-90 |
| . émulsion d'agent d'étalement et filmogène | 10-20 |
| . paillettes de mica recouvertes de TiO₂ | 0,1-1,6 |

La couche primaire est de préférence formée par une composition homogène des particules céramiques avec la résine fluorocarbonée.

En effet, une distribution des particules céramiques qui est homogène, c'est-à-dire uniforme et ne formant donc pas d'agglomérat, permet de produire une couche primaire cohérente et homogène en surface et dans toute son épaisseur, et donc une couche primaire exempte de défauts, fissures, craquelures, bulles...

Dans cet exemple, le carbure de titane (TiC) incorporé dans la couche primaire est constitué par un mélange de particules céramiques dont le diamètre moyen est compris entre 0,1 et 1 micron.

La couche primaire est déposée sur le support pour former une surface lisse, c'est-à-dire une surface externe plane, dépourvue de toute zone de déflexion.

La couche primaire est alors séchée pour obtenir une couche primaire dont l'épaisseur est comprise entre 4 et 16 µm ; on applique ensuite la couche intermédiaire puis la couche de finition supérieure, l'ensemble constitué par les couches intermédiaire et de finition supérieure présentant une épaisseur comprise entre 10 et 25 µm.

Après séchage de l'ensemble des trois couches, on réalise une étape de frittage à 400-420°C du revêtement ainsi obtenu, pendant 3 à 7 minutes.

On obtient un revêtement, d'une part adhérant fortement au support et, d'autre part, qui présente des performances de résistance à la rayure améliorées : des tests ont montré que des cuissons intensives d'aliments au moyen de spatules métalliques sur un ustensile culinaire, en l'espèce une poêle, recouvert d'un revêtement conforme au premier exemple ci-dessus, ces cuissons représentant un à deux ans d'usage classique d'un ustensile culinaire, ne rayaient pratiquement pas le revêtement, comparé à des cuissons intensives identiques réalisées au moyen de spatules en plastique, sur un ustensile, dont la couche primaire ne comportait pas de particules TiC.

Dans une version avantageuse de l'invention, le revêtement peut comprendre en outre, entre le support et la couche de primaire, une sous-couche dure.

La présence d'une sous-couche dure combine les effets de la présente invention avec ceux conférés par les sous-couches dures décrites par l'art antérieur, renforçant ainsi la résistance à la rayure et à l'abrasion.

Dans une version préférentielle, le revêtement peut également comprendre au moins deux couches primaires, chacune d'elle renfermant des particules céramiques ayant un diamètre moyen inférieur à 4 microns.

Un second exemple de réalisation d'un revêtement combinant ces deux variantes de l'invention est donné ci-après.

### Exemple 2

On réalise ce revêtement par le dépôt :
- d'une sous-couche dure dépourvue de résine fluorocarbonée telle que décrite par WO 00/54896 ou par WO 00/54896, cette sous-couche étant directement appliquée sur le support,
- de deux couches primaires, de composition identique, appliquées successivement sur la sous-couche,
- une couche intermédiaire recouvrant la seconde couche primaire, puis
- une couche de finition supérieure recouvrant la couche intermédiaire.

La sous-couche, dépourvue de résine fluorocarbonée, est à base de polyétheréthercétone ou oxy-1,4-phénylène-oxy-1,4-phénylène-carbonyl-1,4-phénylène (PEEK).

Les deux couches primaires ont une composition identique à celle de la couche primaire de l'exemple 1, et renferment toutes deux du TiC constitué par un mélange de particules dont le diamètre moyen est compris entre 0,1 et 1 micron.

L'épaisseur totale formée par les deux couches primaires est comprise entre 4 et 16 µm.

De même, les couches intermédiaire et de finition supérieure ont des compositions respectives identiques à celles décrites dans l'exemple 1 précédent.

Avant l'application de la sous-couche à base de PEEK, le support peut être ou non traité chimiquement ou mécaniquement, pour rendre sa surface rugueuse.

La sous-couche peut être appliquée sur le support par pistolage sous forme de dispersion aqueuse.

Une telle sous-couche sera, après cuisson, constituée exclusivement de PEEK, comme enseigné dans WO 00/54895, ou par au moins 50% de PEEK, le reste étant composé de polymères thermostables purs ou en mélange (tels que polyphénylène sulfure, polyétherimide, polyimide, polyéthercétone, polyéthersulfone, polyamide-imide) et de charges inertes choisies parmi des oxydes métalliques, de la silice, des particules de mica, ou des charges lamellaires, comme enseigné dans WO 00/54896.

Les couches primaires, intermédiaire et de finition supérieure sont ensuite successivement appliquées, conformément au mode opératoire décrit ci-dessus pour l'exemple 1.

L'ensemble est ensuite fritté à 400-420°C pendant 3 à 7 minutes.

Dans une variante de l'invention, le revêtement peut comprendre en outre, entre le support et la couche de primaire, une base dure.

Un troisième exemple de réalisation d'un revêtement combinant une base dure et l'application de deux couches primaires est donné ci-après.

### Exemple 3

Ce revêtement est constitué par :
- une base dure,
- deux couches primaires, de composition identique, appliquées successivement sur la sous-couche,
- une couche intermédiaire recouvrant la seconde couche primaire, puis
- une couche de finition recouvrant la couche intermédiaire.

La base dure peut être de type céramique et formée sur le support, par exemple, par application par plasma d'une couche de Al₂O₃/TiO₂. Elle peut également être de type métallique, et réalisée sur le support par un dépôt par plasma de poudre d'acier-inox.

Cette base dure peut également être obtenue directement à partir du support, et préalablement à l'application de la ou des couches primaires, en procédant à une anodisation dure ou à une anodisation par micro-arcs telle que décrite dans EP 0 902 105 au nom de la Demanderesse.

La présence de cette base dure permet d'isoler le revêtement du support, dans le cas de rayure profonde.

Les couches primaires, intermédiaire et de finition supérieure sont ensuite successivement appliquées, conformément au mode opératoire décrit ci-dessus pour les exemples 1 et 2, puis l'ensemble fritté à 400-420°C pendant 3 à 7 minutes.

Il est bien évident que dans chacun des trois exemples de réalisation détaillés ci-dessus, on peut effectuer un traitement chimique ou physique du support, préalablement à l'application de la sous-couche dure et/ou la (première) couche primaire.

Bien entendu, l'invention ne se limite pas aux exemples décrits ci-dessus, et dont les propriétés de résistance améliorées à la rayure et à l'abrasion ont été mesurées pour des ustensiles culinaires ayant une surface intérieure destinée à être en contact avec les aliments, recouverte d'un revêtement conforme à l'invention.

Un tel revêtement peut bien évidemment être utilisé de façon plus large dans le domaine culinaire, pour revêtir l'intérieur et/ou l'extérieur de tout type d'ustensiles culinaires, des plaques de cuisson, des plaques de grill,... ; il peut également être destiné à revêtir toute surface de glissement, et notamment celles de fer à repasser par exemple.

## Revendications

1. Revêtement anti-adhésif présentant une résistance améliorée à la rayure et à l'abrasion, comprenant au moins une couche primaire renfermant une résine fluorocarbonée et des particules inorganiques, la couche primaire étant appliquée sur un support et recouverte par une ou plusieurs couches de finition à base de résine fluorocarbonée, **caractérisé en ce que** les particules inorganiques sont des particules céramiques qui ont un diamètre moyen inférieur à 4 microns (µm) et qui comprennent au moins un élément choisi parmi les carbures métalliques, les nitrures métalliques, les borures métalliques, les oxycarbures métalliques, les oxynitrures métalliques et les carbonitrures métalliques, et **en ce que** la proportion pondérale des dites particules céramiques dans la couche primaire est, après cuisson, comprise entre 1 et 40%, avantageusement entre 3 et 25%, de préférence entre 5 et 15%.

2. Revêtement selon la revendication 1, **caractérisé en ce que** le diamètre moyen des particules céramiques est compris entre 0,01 et 3 µm, avantageusement entre 0,05 et 2 µm, plus avantageusement entre 0,1 et 1 µm, de préférence de l'ordre de 0,5 µm.

3. Revêtement selon la revendication 1 ou 2, **caractérisé en ce que** les particules céramiques présentent une dureté élevée qui est supérieure à 1500 Vickers.

4. Revêtement selon l'une quelconque des revendications 1 à 3, **caractérisé en ce que** le métal est l'un au moins des éléments choisis parmi le titane (Ti), le zirconium (Zr), le hafnium (Hf), le tantale (Ta), le niobium (Nb), le tungstène (W), le molybdène (Mo), le bore (B), le silicium (Si), le béryllium (Be) et l'aluminium (Al).

5. Revêtement selon l'une quelconque des revendications 1 à 4 précédentes, **caractérisé en ce qu'**il comprend au moins deux couches primaires.

6. Revêtement selon l'une quelconque des revendications 1 à 5 précédentes, **caractérisé en ce que** l'épaisseur totale de la ou des couche(s) primaire(s) est comprise entre 4 et 16 µm.

7. Revêtement selon l'une quelconque des revendications 1 à 6 précédentes, **caractérisé en ce qu'**il comprend en outre, entre le support et la ou les couche(s) primaire(s), une sous-couche dure.

8. Revêtement selon la revendication 7, **caractérisé en ce que** la sous-couche dure est dépourvue de résine fluorocarbonée.

9. Revêtement selon l'une quelconque des revendications 1 à 6 précédentes, **caractérisé en ce qu'**il comprend en outre, entre le support et la ou les couche (s) primaire (s) , une base dure.

10. Ustensile culinaire revêtu par un revêtement conforme à l'une quelconque des revendications 1 à 9 précédentes.

11. Procédé de réalisation, sur un support, d'un revêtement selon l'une quelconque des revendications 1 à 9 précédentes, ce procédé comprenant les étapes suivantes :
- on incorpore, de manière homogène, des particules céramiques dont le diamètre moyen est inférieur à 4 microns à une composition comprenant une résine fluorocarbonée pour former une couche primaire, ces particules céramiques comprenant au moins un élément choisi parmi les carbures métalliques, les nitrures métalliques, les borures métalliques, les oxycarbures métalliques, les oxynitrures métalliques et les carbonitrures métalliques, la proportion pondérale des dites particules céramiques dans la couche primaire étant, après cuisson, comprise entre 1 et 40%, avantageusement entre 3 et 25%, de préférence entre 5 et 15%,
- on applique, sur le support, au moins une couche primaire renfermant les particules céramiques, la couche primaire formant une surface lisse,
- on applique, sur la ou les couche(s) primaire(s), la ou les couches de finition à base de résine fluorocarbonée, puis
- on fritte l'ensemble des couches à 400-420°C.

12. Procédé selon la revendication 11, **caractérisé en ce que** l'on dépose en outre, sur la couche primaire et préalablement à l'application de la ou des couches de finition, au moins une seconde couche primaire renfermant des particules céramiques dont le diamètre moyen est inférieur à 4 microns.

13. Procédé selon la revendication 11 ou 12, **caractérisé en ce que** l'on dépose en outre, directement sur le support et préalablement à l'application de la ou des couches primaires, une base dure ou une sous-couche dure dépourvue de résine fluorocarbonée.

14. Procédé selon la revendication 11 ou 12, **caractérisé en ce que** l'on procède à une anodisation du support préalablement à l'application de la ou des couches primaires.

15. Procédé selon l'une quelconque des revendications 11 à 14 précédentes, **caractérisé en ce que** l'on effectue un traitement chimique ou physique du support, préalablement à l'application de la sous-couche dure et/ou la ou les couche(s) primaire(s).

## Claims

1. A non-stick coating presenting improved resistance to scratching and abrasion, the coating comprising at least a primer layer comprising a fluorocarbon resin and inorganic particles, the primer layer being applied to a support and itself being covered in one or more finishing layers based on fluorocarbon resin, the coating being **characterized in that** the inorganic particles are ceramic particles having a mean diameter of less than 4 µm, **in that** the ceramic particles comprise at least one element selected from metal carbides, metal nitrides, metal borides, metal oxicarbides, metal oxinitrides, metal carbonitrides, and **in that** the proportion by weight of the ceramic particles in the primer layer, after firing, lies in the range 1% to 40%, advantageously in the range 3% to 25%, and preferably in the range 5% to 15%.

2. A coating according to claim 1, **characterized in that** the mean diameter of the ceramic particles lies in the range 0.01 µm to 3 µm approximately, advantageously in the range 0.05 µm to 2 µm approximately, more advantageously in the range 0.1 µm to 1 µm approximately, and is preferably about 0.5 µm.

3. A coating according to claim 1 or claim 2, **characterized in that** the ceramic particles present high hardness, in excess of 1500 on the Vickers scale.

4. A coating according to any one of the preceding claims, **characterized in that** the metal is at least one of the elements selected from: titanium (Ti); zirconium (Zr); hafnium (Hf); tantalum (Ta); niobium (Nb); tungsten (W); molybdenum (Mo); boron (B); silicon (Si); beryllium (Be); and aluminium (Al).

5. A coating according to any one of the preceding claims 1 to 4, **characterized in that** it comprises at least two primer layers.

6. A coating according to any one of the preceding claims 1 to 5, **characterized in that** the total thickness of the primer layer(s) lies in the range 4 µm to 16 µm.

7. A coating according to any one of the preceding claims 1 to 6, **characterized in that** it further comprises a hard underlayer between the support and the primer layer(s).

8. A coating according to claim 7, **characterized in that** the hard underlayer does not contain any fluorocarbon resin.

9. A coating according to any one of the preceding claims 1 to 7, **characterized in that** it further comprises a hard base between the support and the primer layer(s).

10. A cooking utensil coated by a coating in accordance with any one of the preceding claims 1 to 9.

11. A method of making a coating according to any one of the preceding claims 1 to 9 on a support, the method comprising the following steps:
- uniformly incorporating ceramic particles of mean diameter less than 4 µm in a composition comprising a fluorocarbon resin so as to form a primer layer, the ceramic particles comprising at least one element selected from metal carbides, metal nitrides, metal borides, metal oxicarbides, metal oxinitrides, metal carbonitrides, the proportion by weight of the ceramic particles in the primer layer, after firing, lying in the range 1% to 40%, advantageously in the range 3% to 25%, and preferably in the 5% to 15%;
- applying at least one primer layer containing the ceramic particles on the support, the primer layer forming a smooth surface;
- applying the finishing layer(s) based on fluorocarbon resin on the primer layer(s); and then
- sintering all of the layers at 400°C to 420°C.

12. A method according to claim 11, **characterized in that** at least one second primer layer containing ceramic particles of mean diameter less than 4 µm is also deposited on the primer layer prior to applying the finishing layer(s).

13. A method according to claim 11 or claim 12, **characterized in that** a hard base or a hard underlayer having no fluorocarbon resin is also deposited directly on the support prior to applying the primer layer(s) thereto.

14. A method according to claim 11 or claim 12, **characterized in that** the support is subjected to anodizing prior to applying the primer layer(s).

15. A method according to any one of preceding claims 11 to 14, **characterized in that** chemical or physical treatment is applied to the support prior to applying the hard underlayer and/or the primer layer(s).

## Patentansprüche

1. Antihaftbeschichtung mit verbesserter Kratz- und Abriebfestigkeit mit zumindest einer Primärschicht, welche ein Fluorkohlenstoffharz und anorganische Partikel enthält, wobei die Primärschicht auf einen Träger aufgebracht und mit einer oder mehreren Deckschichten auf Fluorkohlenstoffharzbasis beschichtet wird, **dadurch gekennzeichnet, dass** die anorganischen Partikel Keramikteilchen sind, welche einen mittleren Durchmesser von weniger als 4 Mikrometer (µm) aufweisen, und welche zumindest ein Element umfassen, das ausgewählt ist aus den Metallkarbiden, den Metallnitriden, den Metallboriden, den Metalloxykarbiden, den Metalloxynitriden und den Metallkarbonitriden, und dass der Gewichtsanteil der Keramikpartikel in der Primärschicht nach dem Aushärten zwischen 1 und 40% beträgt, vorteilhafter Weise zwischen 3 und 25%, vorzugsweise zwischen 5 und 15%.

2. Beschichtung gemäß Anspruch 1, **dadurch gekennzeichnet, dass** der mittlere Durchmesser der Keramikteilchen zwischen 0,01 und 3 µm, vorteilhafter Weise zwischen 0,05 und 2 µm, vorteilhafterer Weise zwischen 0,1 und 1 µm und vorzugsweise in der Größenordnung von 0,5 µm .liegt.

3. Beschichtung gemäß Anspruch 1 oder 2, **dadurch gekennzeichnet, dass** die Keramikteilchen eine große Härte aufweisen, die mehr als 1500 Vickers beträgt.

4. Beschichtung gemäß irgendeinem der Ansprüche 1 bis 3, **dadurch gekennzeichnet, dass** das Metall zumindest eines der Elemente ist, die ausgewählt sind aus Titan (Ti), Zirkon (Zr), Hafnium (Hf), Tantal (Ta), Niob (Nb), Wolfram (W), Molybdän (Mo), Bor (B), Silicium (Si), Beryllium (Be) und Aluminium (Al).

5. Beschichtung gemäß irgendeinem der vorherigen Ansprüche 1 bis 4, **dadurch gekennzeichnet, dass** sie zumindest zwei Primärschichten aufweist.

6. Beschichtung gemäß irgendeinem der vorherigen Ansprüche 1 bis 5, **dadurch gekennzeichnet, dass** die Gesamtdicke der Primärschicht(en) zwischen 4 und 16 µm beträgt.

7. Beschichtung gemäß irgendeinem der vorherigen Ansprüche 1 bis 6, **dadurch gekennzeichnet, dass** sie außerdem zwischen dem Träger und der oder den Primärschicht(en) eine harte Unterschicht aufweist.

8. Beschichtung gemäß Anspruch 7, **dadurch gekennzeichnet, dass** die harte Unterschicht frei von Fluorkohlenstoffharz ist.

9. Beschichtung gemäß irgendeinem der vorherigen Ansprüche 1 bis 6, **dadurch gekennzeichnet, dass** sie außerdem zwischen dem Träger und der oder den Primärschicht(en) eine harte Basis aufweist.

10. Küchengerät beschichtet mit einer Beschichtung gemäß irgendeinem der vorherigen Ansprüche 1 bis 9.

11. Verfahren zur Herstellung einer Beschichtung gemäß irgendeinem der vorherigen Ansprüche 1 bis 9 auf einem Träger, wobei dieses Verfahren die folgenden Schritte aufweist:
- Keramikteilchen, deren mittlerer Durchmesser weniger als 4 Mikrometer beträgt, werden in homogener Weise einer Zusammensetzung mit einem Fluorkohlenstoffharz zugegeben, um eine Primärschicht auszubilden, wobei diese Keramikteilchen zumindest ein Element aufweisen, das ausgewählt ist aus den Metallkarbiden, den Metallnitriden, den Metallboriden, den Metalloxykarbiden, den Metalloxynitriden und den Metallkarbonitriden, wobei der Gewichtsanteil der Keramikpartikel in der Primärschicht nach dem Aushärten zwischen 1 und 40% beträgt, vorteilhafter Weise zwischen 3 und 25%, vor-zugsweise zwischen 5 und 15%,
- auf den Träger wird zumindest eine Primärschicht, welche die Keramikteilchen enthält, aufgebracht, wobei die Primärschicht eine glatte Oberfläche bildet,
- auf die Primärschicht(en) wird oder werden die Deckschicht(en) auf Fluorkohlenstoffharzbasis aufgebracht, dann
- wird die Schichtenanordnung bei 400 - 420°C gesintert.

12. Verfahren gemäß Anspruch 11, **dadurch gekennzeichnet, dass** außerdem auf die Primärschicht und vor dem Aufbringen der Deckschicht(en) zumindest eine zweite Primärschicht aufgebracht wird, welche Keramikteilchen enthält, deren mittlerer Durchmesser kleiner als 4 Mikrometer ist.

13. Verfahren gemäß Anspruch 11 oder 12, **dadurch gekennzeichnet, dass** außerdem direkt auf den Träger und vor dem Aufbringen der Primärschicht(en) eine harte Basis oder eine harte Unterschicht, die frei ist von Fluorkohlenstoffharz, aufgebracht wird.

14. Verfahren gemäß Anspruch 11 oder 12, **dadurch gekennzeichnet, dass** vor dem Aufbringen der Primärschicht(en) eine anodische Oxidation des Trägers vorgenommen wird.

15. Verfahren gemäß irgendeinem der vorherigen Ansprüche 11 bis 14, **dadurch gekennzeichnet, dass** vor dem Aufbringen der harten Unterschicht und/oder der/den Primärschicht(en) eine chemische oder physikalische Behandlung des Trägers vorgenommen wird.
